# EUROPÄISCHE PATENTSCHRIFT

(11) **EP 1 506 553 B1**
(45) Veröffentlichungstag und Bekanntmachung des Hinweises auf die Patenterteilung: **28.03.2007**
(21) Anmeldenummer: 03706514.1
(22) Anmeldetag: 15.02.2003
(51) Int. Cl.: H01B 7/08

(54) **FLEXIBLES BAND-ODER FLACHKABEL UND VERHAHREN ZU SEINER HERSTELLUNG**
FLEXIBLE BAND OR FLAT CABLE AND METHOD OF MANUFACTURING
CABLE PLAT OU RUBAN FLEXIBLE ET PROCEDE DE FABRICATION IDOINE

(30) Priorität: 21.05.2002 DE 10222832
(43) Veröffentlichungstag der Anmeldung: 16.02.2005
(73) Patentinhaber: Carl Freudenberg KG, 69469 Weinheim (DE)
(72) Erfinder: REIBEL, Denis, 67850 Herrlisheim (FR); KOBER, Horst, 69469 Weinheim (DE)
(74) Vertreter: Ripper, Monika Sigrid
(86) Internationale Anmeldenummer: PCT/EP2003/001536
(87) Internationale Veröffentlichungsnummer: WO 2003/098642

(56) Entgegenhaltungen:
- US-A- 4 897 301
- US-A- 5 744 756

## Beschreibung

Die Erfindung betrifft ein flexibles Band- oder Flachkabel bestehend aus mindestens einem zwischen mindestens zwei Vliesstoffschichten eingebetteten Signalleiter.

Aus dem Dokument US-A 5,049,435 sind flexible Leiterplatten bekannt, die mit aus polyaromatischen Amiden bestehenden Vliesstoffen verstärkt sind und als Flachkabel eingesetzt werden können. Die aus polyaromatischen Amiden bestehenden Vliesstoffe werden dazu mit einem hitze- und/oder lichthärtbaren Harz imprägniert.

Weiterhin ist aus dem Dokument US-A 5,744,756 ein mit schmelzgeblasenen Mikrofasern isoliertes Kabel bekannt.

Die Erfindung hat sich die Aufgabe gestellt, ein einfach und kostengünstig herzustellendes, flexibles Band- oder Flachkabel anzugeben.

Erfindungsgemäß wird die Aufgabe durch ein flexibles Band- oder Flachkabel gelöst, dass aus mindestens einem zwischen mindestens zwei Vliesstoffschichten eingebetteten und mit einer Isolierschicht versehenen elektrischen Stromleiter, wobei die Vliesstoffschichten lediglich aus Polyester-, Polyamid-, Polyolefin-, syndiotaktischen Polystyren-, Polysulfon- und/oder Glasfasern bestehen und durch ein Bindemittel miteinander verbunden sind. Überraschenderweise zeigen die verbindungsgemäßen Band- oder Flachkabel auch ohne Verwendung von polyaromatischen Amiden eine Durchschlagsfestigkeit und eine Dimensionsstabilität gemäß den Anforderungen der Industrie.

Vorzugsweise sind in den Band- oder Flachkabeln elektrische Stromleiter mit verschiedenen Querschnitten vorhanden. Die elektrischen Stromleiter weisen vorteilhafterweise eine Dicke von 5 bis 200 µm auf und der Abstand voneinander ist ≥ ihrer Dicke. Vorteilhafterweise beträgt das Rastermaß der Signalleiter zueinander 1,25; 1,27; 2,5 oder 2,54 mm.

Vorzugsweise sind in dem erfindungsgemäßen Band- oder Flachkabel zur Verbesserung der Flammbeständigkeit Flammschutzmittel enthalten, die entweder zusammen mit dem Bindemittel oder bei der Vlieslegung eingebracht werden.

Besonders bevorzugt sind als Flammschutzmittel Lederfasern enthalten, die insbesondere Lederfaserrückstände der Chromlederherstellung sind.

Die Erfindung betrifft weiterhin ein Verfahren zur Herstellung eines Band- oder Flachkabels, wobei Vliesstoffe mit einer Luftdurchlässigkeit von 20 bis 8000 mm/s bei einer Druckdifferenz von 200 Pa verwendet werden, zwischen die mindestens ein Signalleiter eingebracht wird und mit einem Bindemittel verbunden werden.

Vorteilhafterweise wird das Bindemittel vor dem Verbinden der Vliesstoffschichten mit dem Signalleiter auf die Vliesstoffschichten in flüssiger, pulvriger oder faseriger Form oder als Folie aufgebracht.

Als Bindemittel werden erfindungsgemäß thermoplastische Polymere wie zum Beispiel Polyolefine, Polyester, Polyimide, Polyamide, Polyurethane, Polyacrylate oder Nitrilbutylkautschuk eingesetzt oder venetzbare Systeme wie zum Beispiel Polyurethane, Epoxydharzsysteme oder UV venetzbare Produkte eingesetzt.

Besonders bevorzugt ist ein Verfahren, bei dem die Vliesstoffschichten mit dem Signalleiter zu einem Verbund zusammenlaminiert werden.

Die erfindungsgemäßen Band- oder Flachkabel werden zur Verkabelung in Fahrzeugen oder in Haushaltselektrogeräten eingesetzt.

Die Erfindung wird nachfolgend anhand von Beispielen näher erläutert.

### Beispiel 1

Ein flexibles Flachkabel, bestehend aus zwei Polyethylenterephthalat-Spinnvliesstoffen, wird hergestellt, indem man zwischen die Spinnvliesstoffe die elektrischen Signalleiter mit eine Dicke von 35 µm mit einem Abstand der Signalleiter zueinander von 2,5 mm mit Hilfe eines Copolyamid-Klebevliess bei 120°C einlaminiert.

### Beispiel 2

Ein flexibles Flachkabel, bestehend aus zwei Polyethyleneterephthalat-Spinnvliesstoffen, wird hergestellt, indem man die Spinnvliesstoffe mit einer Mischung aus einem Copolyamid und einem Epoxydharz bepudert, mehrere elektrischen Signalleiter mit eine Dicke von 35 µm mit einem Abstand der Signalleiter zueinander von 2,54 mm auflegt und bei 160°C laminiert.

### Beispiel 3

Ein flexibles Flachkabel, bestehend aus zwei Polyethylenterephthalat-Spinnvliesstoffen, wird hergestellt, indem man die Spinnvliesstoffe mit einem Polyurethan-Schmelzkleber bepudert, elektrischen Signalleiter mit einer Dicke von 35 µm mit einem Abstand der Signalleiter zueinander von 2,5 mm auflegt und bei 165°C laminiert.

### Beispiel 4

Ein flexibles Flachkabel, bestehend aus zwei Polyethylenterephthalat-Spinnvliesstoffen, wird hergestellt, indem man die Spinnvliesstoffe mit einer Mischung eines Copolyesters und eines Epoxydharzes bepudert, mehrere elektrischen Signalleiter mit einer Dicke von 30 µm mit einem Abstand der Signalleiter zueinander von 2,54 mm auflegt und bei 175°C laminiert.

Die Dimensionsstabilität nach einer thermischen Behandlung bei 140°C für 30 Minuten und 24 Stunden wurde beurteilt im Vergleich mit einem Standard-Flachkabel aus Folie. Die Ergebnisse sind in der folgenden Tabelle zusammengefaßt:

| Materialbezeichnung | Schrumpf in % | |
|---|---|---|
| | 30 Minuten bei 140°C | 24 Stunden bei 140°C |
| | | |
| Standard Kabel | -0.03 | -0.30 |
| Beispiel 1 | 0.03 | 0.05 |
| Beispiel 2 | -0.04 | -0.02 |
| Beispiel 3 | 0.04 | 0.05 |
| Beispiel 4 | 0.01 | -0.03 |

## Patentansprüche

1. Flexibles Band- oder Flachkabel bestehend aus mindestens einem zwischen mindestens zwei Vliesstoffschichten eingebetteten und mit einer Isolierschicht versehenen elektrischen Stromleiter, wobei die Vliesstoffschichten lediglich aus Polyester-, Polyamid-, Polyolefin-, syndiotaktischen Polystyren-, Polysulfon- und/oder Glasfasern bestehen und durch ein Bindemittel miteinander verbunden sind.

2. Band- oder Flachkabel nach Anspruch 1, **dadurch gekennzeichnet, dass** Stromleiter mit verschiedenen Querschnitten vorhanden sind.

3. Band- oder Flachkabel nach einem der Ansprüche 1 bis 2, **dadurch gekennzeichnet, dass** die elektrischen Stromleiter eine Dicke von 5 µm bis 200 µm und einen Abstand ≥ ihrer Dicke aufweisen.

4. Band- oder Flachkabel nach einem der Ansprüche 1 bis 3, **dadurch gekennzeichnet, dass** die elektrischen Stromleiter in einem Rastermaß von 1,25; 1,27; 2,5 oder 2,54 mm angeordnet sind.

5. Band- oder Flachkabel nach einem der Ansprüche 1 bis 4, **dadurch gekennzeichnet, dass** Flammschutzmittel enthalten sind.

6. Band- oder Flachkabel nach Anspruch 5, **dadurch gekennzeichnet, dass** als Flammschutzmittel Lederfasern enthalten sind.

7. Band- oder Flachkabel nach Anspruch 6, **dadurch gekennzeichnet, dass** als Flammschutzmittel Lederfaserrückstände der Chromlederherstellung enthalten sind.

8. Verfahren zur Herstellung eines Band- oder Flachkabels nach einem der Ansprüche 1 bis 7, **dadurch gekennzeichnet, dass** Vliesstoffe mit einer Luftdurchlässigkeit von 20 bis 8000 mm/s bei einer Druckdifferenz von 200 Pa verwendet werden, zwischen die mindestens ein elektrischer Stromleiter eingebracht wird und mit einem Bindemittel verbunden werden.

9. Verfahren nach Anspruch 8, **dadurch gekennzeichnet, dass** das Bindemittel vor dem Verbinden der Vliesstoffschichten mit dem elektrischen Stromleiter auf die Vliesstoffschichten in flüssiger, pulvriger oder faseriger Form oder als Folie aufgebracht wird.

10. Verfahren nach Anspruch 8, **dadurch gekennzeichnet, dass** als Bindemittel thermoplastische Polyolefine, Polyester, Polyimide, Polyamide, Polyacrylate, Polyurethane oder Nitrilbutylkautschuk eingesetzt wird.

11. Verfahren nach Anspruch 8, **dadurch gekennzeichnet, dass** als Bindemittel Polymere aus der Gruppe ausgewählt sind, die Polymere mit reaktiven chemischen Funktionen einschließt, welche sich miteinander vernetzen können, wobei dies unter der Zufuhr von Energie in Form von Wärme und/oder UV-Strahlung und/oder Elektronenbeschuß geschieht, welche diese Reaktion einleitet, unterhält oder fördert.

12. Verwendung eines Band- oder Flachkabels nach einem der Ansprüche 1 bis 7 zur Verkabelung in Fahrzeugen.

13. Verwendung eines Band- oder Flachkabels nach einem der Ansprüche 1 bis 7 zur Verkabelung in Haushaltselektrogeräten.

## Claims

1. Flexible band or flat cable comprising at least one electric current conductor embedded between at least two layers of nonwoven fabric and provided with an insulating layer, the layers of nonwoven fabric merely consisting of polyester, polyamide, polyolefin, syndiotactic polystyrene, polysulphone and/or glass fibres and joined to one another by a binder.

2. Band or flat cable according to Claim 1, **characterized in that** current conductors with different cross sections are present.

3. Band or flat cable according to either of Claims 1 and 2, **characterized in that** the electric current conductors have a thickness of from 5 µm to 200 µm and a spacing ≥ their thickness.

4. Band or flat cable according to one of Claims 1 to 3, **characterized in that** the electric current conductors are arranged with grid dimensions of 1.25; 1.27; 2.5 or 2.54 mm.

5. Band or flat cable according to one of Claims 1 to 4, **characterized in that** flame retardants are contained.

6. Band or flat cable according to Claim 5, **characterized in that** leather fibres are contained as flame retardants.

7. Band or flat cable according to Claim 6, **characterized in that** leather fibre remains from chrome leather manufacture are contained as flame retardants.

8. Method for manufacturing a band or flat cable according to one of Claims 1 to 7, **characterized in that** nonwoven fabrics with an air permeability of from 20 to 8000 mm/s under a pressure differential of 200 Pa are used, between which at least one electric current conductor is introduced, and which are joined by a binder.

9. Method according to Claim 8, **characterized in that** the binder is applied to the layers of nonwoven fabric in liquid, powder or fibre form or as a film before the layers of nonwoven fabric are joined to the electric current conductor.

10. Method according to Claim 8, **characterized in that** thermoplastic polyolefins, polyesters, polyimides, polyamides, polyacrylates, polyurethanes or nitrile-butadiene rubber is used as the binder.

11. Method according to Claim 8, **characterized in that**, as binders, polymers are selected from the group that includes polymers with reactive chemical functions which can crosslink with one another, this taking place when energy is supplied in the form of heat and/or UV radiation and/or by electron bombardment, which initiates, suppresses or promotes this reaction.

12. Use of a band or flat cable according to one of Claims 1 to 7 for the cabling in motor vehicles.

13. Use of a band or flat cable according to one of Claims 1 to 7 for the cabling in domestic electric appliances.

## Revendications

1. Câble plat ou ruban flexible constitué par au moins un conducteur électrique inséré entre au moins deux couches d'étoffe nappée et doté d'une couche isolante, les couches d'étoffe nappée étant constituées seulement de fibres de polyester, de polyamide, de polyoléfine, de polystyrène syndiotactique, de polysulfone et/ou de verre et reliées entre elles par un liant.

2. Câble plat ou ruban selon la revendication 1 **caractérisé en ce que** sont présents des conducteurs électriques de différentes sections.

3. Câble plat ou ruban selon l'une quelconque des revendications 1 à 2, **caractérisé en ce que** les conducteurs électriques présentent une épaisseur de 5 *µ*m à 200 *µ*m et une distance supérieure ou égale à leur épaisseur.

4. Câble plat ou ruban selon l'une quelconque des revendications 1 à 3, **caractérisé en ce que** les conducteurs électriques sont disposés avec un écartement de 1,25; 1,27; 2,5 ou 2,54 mm.

5. Câble plat ou ruban selon l'une quelconque des revendications 1 à 4, **caractérisé en ce que** des agents ignifuges sont contenus.

6. Câble plat ou ruban selon la revendication 5, **caractérisé en ce que** des fibres de cuir sont contenues en guise d'agent ignifuge.

7. Câble plat ou ruban selon la revendication 6, **caractérisé en ce que** des résidus de fibres de cuir de la fabrication du cuir chromé sont contenus en guise d'agent ignifuge.

8. Procédé pour fabriquer un câble plat ou ruban selon l'une quelconque des revendications 1 à 7, **caractérisé en ce que** sont utilisées des étoffes nappées dotées d'une perméabilité à l'air de 20 à 8000 mm/s pour une différence de pression de 200 Pa, entre lesquelles est inséré au moins un conducteur électrique, et reliées avec un liant.

9. Procédé selon la revendication 8, **caractérisé en ce que** le liant est appliqué sur les couches d'étoffe nappée sous forme de liquide, de poudre, de fibres ou de film avant la liaison des couches d'étoffe nappée avec le conducteur électrique.

10. Procédé selon la revendication 8, **caractérisé en ce que** des polyoléfines, des polyesters, des polyimides, des polyamides, des polyacrylates, des polyuréthanes ou du caoutchouc nitrile butyle thermoplastiques sont utilisés comme liants.

11. Procédé selon la revendication 8, **caractérisé en ce que** comme liants sont choisis des polymères du groupe qui comprend des polymères dotés de fonctions chimiques réactives qui peuvent se réticuler entre eux, ceci se faisant avec un apport d'énergie sous forme de chaleur et/ou de rayonnement UV et/ou de bombardement électronique qui provoque, entretient ou favorise cette réaction.

12. utilisation d'un câble plat ou ruban selon l'une quelconque des revendications 1 à 7 pour le câblage de véhicules.

13. Utilisation d'un câble plat ou ruban selon l'une quelconque des revendications 1 à 7 pour le câblage d'appareils électriques domestiques.
